# FASCICULE DE BREVET EUROPEEN

(11) **EP 0 018 287 B1**
(45) Date de publication et mention de la délivrance du brevet: **12.01.1983**
(21) Numéro de dépôt: 80400516.3
(22) Date de dépôt: 16.04.1980
(51) Int. Cl.: D21C 9/16

(54) **Procédé de délignification de pâte à papier chimique écrue**
Verfahren zur Delignifizierung von ungebleichtem chemischem Papierzellstoff
Process for the delignification of unbleached chemical paper pulp

(30) Priorité: 17.04.1979 FR 7909642; 31.03.1980 FR 8007170
(43) Date de publication de la demande: 29.10.1980
(73) Titulaire: LA CELLULOSE DES ARDENNES, B-6765 Rouvroy (Harnoncourt) (BE)
(72) Inventeur: Carles, Jacques, F-31800 Saint-Gaudens (FR); Lemoyne, Henri, F-55600 Montmédy (FR)
(74) Mandataire: Doan, Dinh-Nam

## Description

La fabrication de pâte à papier dite "chimique" comporte deux phases essentielles, à savoir;
- une phase de cuisson de matériaux lignocellulosiques à l'aide de réactifs chimiques (tels que soude caustique, bisulfite de calcium, mélange sulfure de sodium-soude caustique, etc.), destinée à dissoudre la plus grande partie de la lignine et à libérer les fibres de cellulose, conduisant à une pâte écrue et à des liqueurs résiduaires de cuisson, qui sont généralement récupérées et brûlées;
- une phase de blanchiment de la pâte écrue comprenant généralement plusieurs étapes de traitement permettant d'éclacir la pâte de d'éliminer la lignine résiduelle laissée dans la pâte écrue après la cuisson.

La première étape du blanchiment consiste de façon classique en un traitement à l'aide d'un réactif chloré: chlore, bioxyde de chlore, hypochlorite de sodium, etc. Ce type de traitement présente cependant certains inconvénients; notamment, il conduit à des effluents pollués par des chlorures corrosifs qu'il n'est pas possible de recycler dans le circuit de récupération des produits chimiques unitisés pour la mise en pâte du bois (cuisson), du fait des risques élevés associés à la présence de chlorures.

En vue de limiter la pollution, on a proposé récemment un procédé de blanchiment consistant à traiter la pâte chimique à blanchir par l'oxygène sous pression et en milieu alcalin. Ce dernier procédé conduit à un effluent, compatible avec la circuit de récupération de l'atelier de cuisson, qui est éliminé par combustion. Un tel procédé requiert cependant des investissements lourds.

Par ailleurs, on a également proposé récemment les peroxydes comme agents de blanchiment conduisant aussi à un effluent récupérable.

Toutefois, le mécanisme de l'action de blanchiment aux peroxydes est entièrement différent des mécanismes des agents de blanchiment discutés ci-dessus.

Les peroxydes sont des agents de blanchiment dits à préservation de lignine, c'est-à-dire qu'ils permettent d'obtenir un éclaircissement de la pâte sans réduction de poids de matière, en oxydant les groupes chromophores rattachés aux grosses molécules de lignine, mais ils n'attaquent pas la structure principale de la lignine elle-même.

De ce fait, on réserve les peroxydes au blanchiment des pâtes à papier (pâtes mécaniques, pâtes thermomécaniques, pâtes michimiques) dites à haute teneur en lignine ou à haut rendement (rendement > 6596) pour lesquelles on ne recherche pas une délignification, mais un éclaircissement sans réduction de poids de matière.

Or, less inventeurs ont découvert qu'il était possible de réaliser une délignification des pâtes chimiques écrues (c'est-à-dire des pâtes à bas rendement (<65%) et à faible teneur en lignine) à l'aide des peroxydes (peroxyde d'hydrogène, peroxyde de sodium et autres peroxydes alcalins) dont les propriétés délignifiantes ne sont pas connues à ce jour,
- en adaptant la quantité de peroxyde employée à la teneur en lignine de la pâte écrue à traiter,
- en conduisant le traitement par un peroxyde en milieu alcalin,
- en combinant ledit traitement avec un pressage mécanique à haute densité,
- et en recyclant les effluents de ce pressage vers l'amont et vers l'aval dudit traitement au peroxyde avant ledit pressage mécanique.

La présente invention a donc pour objet un procédé de délignification de pâte à papier dite "chimique" écrue comportant la combinaison des étapes suivantes:
a) une étape d'oxydation de la pâte écrue par un peroxyde, en milieu alcalin, suivie de,
b) une étape de pressage mécanique de la pâte oxydée, avec recyclage des effluents d'extraction de l'étape de pressage
   - en partie vers l'amont de l'étape d'oxydation
   - en partie en aval de cette étape d'oxydation en vue d'assurer une dilution préalable de la pâte oxydée avant le pressage
   - et éventuellement en partie vers le lavage de la pâte écrue, et/ou à la récupération.

Dans l'étape a) d'oxydation de la pâte écrue, on emploie une quantité de peroxyde adaptée au taux de lignine de la pâte à traiter de façon à avoir un rapport en % de peroxyde/pâte par rapport à l'indice Kappa de la pâte à traiter compris entre 0,01 et 0,1 (autrement dit, le rapport pondéral peroxyde/pâte exprimé en % et divisé par l'indice Kappa de la pâte doit être compris entre 0,01 et 0,1 ).

De plus, le milieu alcalin (soude, notamment) employé dans cette étape d'oxydation doit être en quantité suffisante pour maintenir le pH de la pâte à traiter à une valeur de 9 à 12, de préférence de 10 à 11, afin de provoquer un gonflement des fibres de cellulose de la pâte et rendre la lignine adsorbée sur la surface desdites fibres de cellulose, ou emprisonnée dans les pores de ces fibres, plus accessible à l'action des peroxydes, action qui se traduit par une oxydation et par une fragmentation de la lignine en molécules plus petites qui peuvent être éliminées du système par solubilisation.

Les avantages que confère le présent procédé sont multiples: les matières dissoutes contenues dans les effluents de recyclage étant constituées en partie de sels d'acides carboxyliques (lignine oxydée) ayant un effet tampon, il n'est donc plus nécessaire d'utiliser des tampons inorganiques et/ou des protecteurs de la cellulose (pas de silicate de sodium ni de sulfate de magnésium en particulier), dans l'étape d'oxydation au peroxyde. De plus, la pressage mécanique permet une meilleure extraction et une meilleure élimination des lignines oxydées et autres matières dissoutes, et de ce fait, il est possible d'obtenir une réduction de la pollution rejetée lors des phases de blanchiment finales bien supérieure à la réduction qu'on peut attendre d'une simple délignification au peroxyde.

Il est préférable de ne pas presser la pâte tout de suite après l'addition des réactifs mais plutôt de laisser agir les réactifs et d'effectuer le pressage en fin d'oxydation après la rétention; le pressage de la pâte à haute densité en vue d'obtenir une extraction en fin d'oxydation par le peroxyde alcalin conduit à des résultats nettement supérieurs à ceux obtenus avec un simple essorage destiné à faciliter l'imprégnation et permet une réduction sensible de la pollution rejetée.

Le pressage peut être réalisé au moyen de tout matériel connu pour autant que l'on obtienne une concentration en pâte élevée, si possible de l'ordre de 30% ou plus, par exemple au moyen de presses ou de presses-laveuses.

Un tel procédé s'applique aux pâtes chimiques en général, qu'elles soient produites par un procédé alcalin (exemple procédé Kraft) ou par un procédé acide (procédés bisulfitiques).

C'est également un procédé conservateur d'énergie thermique et le pressage de la pâte permet de récupérer non seulement une grande quantité de filtrats, mais aussi les thermies de ces filtrats. L'excédent de filtrats peut ainsi non seulement être recyclé à la phase d'oxydation, mais aussi être utilisé pour le lavage de la pâte en amont de l'oxydation, c'est-à-dire après la cuisson. Ceci constitue un avantage supplémentaire sur les procédés conventionnels, dans lesquels la pâte issue du traitement au peroxyde est simplement lavée à l'eau et les effluents, dilués, sont directement soumis à une évaporation et à une concentration des matières dissoutes avant d'être brûlés. L'absence de pressage ne permet donc pas, dans un tel cas, d'obtenir le gain optimal d'extraction et de pollution; l'absence de recyclage ne permet pas une protection de la pâte et une économie de produits chimiques et de thermies.

Selon une autre caractéristique de l'invention, le pressage mécanique est effectué de façon à obtenir un exprimage de la pâte oxydée correspondant à une concentration (ou densité) de la pâte de 10 à 60%, de préférence de 30 à 40%.

De plus, la dilution préalable de la pâte oxydée avant le pressage est réglée de façon à avoir une concentration en pâte de 1 à 5%, immédiatement avant pressage.

De même, le recyclage en partie des effluents d'extraction de l'étape de pressage vers l'amont de l'étape d'oxydation est réglé de façon à obentir un taux de matières dissoutes de 0,5 à 5% en poids par rapport à la pâte.

En outre, les jus contenus dans la pâte sont de préférence déplacés par une liqueur de lavage, immédiatement après le pressage.

Selon une autre caractéristique encore de l'invention, l'étape d'oxydation de la pâte écrue est conduite par du peroxyde d'hydrogène en présence de soude.

La température dans l'étape d'oxydation est comprise entre 40 et 95°C, de préférence entre 70 et 90°C.

De plus, la durée de l'étape d'oxydation est comprise entre 10 mn et 5 heures, et de préférence entre 20 mn et 3 heures.

En outre, le rapport pondéral peroxyde/soude d'appoint est compris entre 0,1 et 0,8 et, de préférence, entre 0,4 et 0,6.

Selon une autre caractéristique encore, la pâte oxydée, pressée, et éventuellement lavée, est soumise à une séquence d'opérations ultérieures de blanchiment.

Par ailleurs, lors de l'étape d'oxydation au peroxyde, les inventeurs ont constaté que lorsque cette oxydation est conduite dans une enceinte fermée (réacteur d'oxydation fermé, c'est-à-dire non ouvert à l'atmosphère) il se développe une légère surpression dans la colonne et pâte par rapport à la tension de vapeur de l'eau de la phase liquide de la pâte, probablement du fait de la formation d'oxygène naissant très actif par décomposition du peroxyde, et que, dans ces conditions, le taux de délignification de la pâte est amélioré de façon significative.

Ainsi, selon une nouvelle caractéristique de l'invention, on maintient dans l'étape d'oxydation au peroxyde une légère surpression dans la colonne de pâte par rapport à la pression atmosphérique et par rapport à la tension de vapeur d'eau de la phase liquide de la pâte à traiter.

Une telle surpression est limitée à une valeur inférieure ou égale à 2 kg/cm² (2 bar) et de préférence à une valeur comprise entre 100 et 500 g/cm² (0,5 bar).

Cette surpression dans la colonne de pâte peut être maintenue avantageusement par la fermeture du réacteur et par la pression hydraulique de la colonne de pâte dans le cas d'un écoulement ascendant.

Pour la mise en oeuvre de ce perfectionnement selon l'invention, on conduit l'étape d'oxydation au peroxyde dans un réacteur fermé dans lequel la progression de la pâte se fait soit dans le sens descendant, soit dans le sens ascendant.

On illustre l'invention par des exemples non limitatifs qui suivent.

La mise en oeuvre du procédé selon l'invention peut être faite dans une installation représentée schématiquement à la figure 1 du dessin.

Les figures 2 et 3 représentent des variantes de l'installation de la figure 1, utilisant une tour descendante avec réacteur d'oxydation fermé (figure 2), ou une tour ascendante avec réacteur d'oxydation fermé (figure 3) respectivement.

### Exemple 1

Une pâte (écrue) Kraft de feuillus divers (hêtre, chêne, etc.) d'indice Kappa 19,5 est oxydée par le peroxyde d'hydrogène:
-d'une part, selon le procédé de l'invention,
- d'autre part, à titre de comparaison, selon le procédé d'oxydation au moyen du peroxyde d'hydrogène en milieu alcalin, sans pressage.

Le procédé selon l'invention est mis en oeuvre dans l'installation représentée schématiquement à la figure 1 du dessin.

### Lavage

La pâte écrue (1 tonne) provenant de la cuisson et contenant 4,5 t de liqueur résiduaire est introduite par la conduite 1 dans la dernière zone de lavage 2 alimentée par un mélange d'eau (4 tonnes) amenée par la conduite 3 et d'une partie de l'effluent de pressage (2,5 tonnes) amenée par la conduite 4, via la conduite d'alimentation 5. L'eau et l'effluent de pressage sont à une température de 65°C. Un effluent de lavage de 6,5 tonnes est envoyé au premier stade de lavage et/ou à la récupération (combustion) par la conduite 6.

### Oxydation

La pâte lavée sortant de la zone de lavage par la conduite 7 et contenant 4,5 tonnes d'un mélange d'eau et d'effluent de pressage reçoit simultanément
- d'une part, les réactifs d'oxydation peroxyde d'hydrogène (0,005 t) et soude (0,005 t) et leur eau de dilution (0,01 t) provenant de la conduite 8,
- d'autre part, une autre partie de l'effluent de pressage (4,5 t) amenée par la conduite 9.

La mélange pâte-réactifs-effluent de pressage pénètre dans un réacteur d'oxydation 10 pour y subir une réaction d'oxydation (température 70°C, durée 2 heures).

### Dilution

Le mélange oxydé passe ensuite dans une zone de dilution 11 pour y recevoir une autre partie de l'effluent de pressage (15 t) amenée par la conduite 12.

### Pressage

La pâte oxydée et diluée sortant de la zone de dilution par la conduite 13 et contenant 24 tonnes de mélange d'eau et d'effluent de pressage est envoyée dans une presse 14 et exprimée à une concentration de pâte de 32,9%. On obtient à la sortie de la presse la pâte délignifiée à 32,9% de concentration par la conduite 15 (soit 2 t de liquid par tonne de pâte).

### Recyclage

Par ailleurs, on recycle un effluent de pressage (22 t) par la conduite 16:
- d'une part, à l'entrée du réacteur d'oxydation (4,5 t),
- d'autre part, dans la zone de dilution (15 t),
- et également dans la zone de lavage (2,5 t).

Les résultats des essais sont groupés dans le tableau I ci-après. Ils montrent que, dans les conditions ajustées de façon à obtenir un même taux de délignification (indice Kappa) et une même qualité de pâte (degré de polymérisation), le procédé selon l'invention, grâce au pressage mécanique de la pâte après oxydation et au recyclage de l'effluent de pressage en amont et en aval du réacteur d'oxydation et éventuellement vers la zone de lavage de la pâte écrue, permet de réaliser d'importantes économies en ce que concerne la consommation des réactifs d'oxydation (consommation réduite de moitié par rapport à l'essai témoin sans pressage), et la consommation d'énergie thermique (consommation réduite de moitié environ par rapport à l'essai témoin).

### Exemple 2

Une même pâte (écrue) Kraft de feuillus d'indice Kappa 19,5 est traitée selon le procédé de l'invention, avec 1% de H₂O₂, et selon le procédé classique de délignification à l'oxygène sous pression. Les résultats mentionnés dans le tableau Il ci-après montrent que le procédé selon l'invention permet en travaillant sans pression et à plus faible température d'obtenir des résultats équivalents au procédé à l'oxygène (qui nécessite des réacteurs pressurisés, coûteux et peu maniables).

### Exemple 3

Une pâte (écrue) Kraft de feuillus divers (chêne, hêtre) d'indice Kappa 19,4 est délignifiée selon la procédé de l'invention, avec pressage suivi d'un lavage, et recyclage, et selon un essai témoin de blanchiment au peroxyde avec un simple essorage, sans recyclage.

Les résultats ci-après montrent que le pressage/lavage selon l'invention permet un gain de délignification par rapport à l'essai témoin, avec moitié moins de soude, pour un temps de rétention court, et moins d'eau de lavage.

### Exemple 4

Une pâte (écrue) Kraft de feuillus divers (hêtre, chêne) d'indice Kappa 17 est traitée selon le procédé de la figure 1, avec les conditions suivantes:

La pâte ainsi traitée et la pâte non traitée (témoin) sont blanchies selon une séquence classique de blanchiment complet CEDE_{H}D selon les conditions du tableau III ci-après (C=chloration; E=extraction alcaline; D=traitement du bioxyde de chlore; E_{H}=extraction à l'hypochlorite en milieu alcalin).

Outre l'économie de produits chimiques et d'énergie thermique (température), on constate des gains importants sur la pollution. Ces gains sont encore accrus si la phase de pressage est accompagnée d'un déplacement des jus contenus dans la pâte par un jus de lavage (eau chaude) au moyen par exemple de presse-laveuse (essai 2), lavage à fond.

Les propriétés de la pâte sont également améliorées que ce soit les caractéristiques mécaniques ou les caractéristiques optiques (blanc et stabilité de blanc).

### Exemple 5

La pâte de l'exemple 3 est préoxydée selon les conditions indiquées au tableau IV ci-après, puis blanchie à un haut niveau de blancheur en limitant le nombre des stades à 4 selon 2 séquences CEHD et CEPD (la première étape de traitement au bioxyde de chlore est supprimée).

Le tableau IV montre que la préoxydation selon le procédé de l'invention permet d'arriver à une qualité de pâte supérieure à celle de la pâte blanchie avec un blanchiment conventionnel CEDE_{H}D.

### Exemple 6

Une pâte Kraft de feuillus divers (hêtre, chêne, etc.) préoxydée selon l'invention et la même pâte non traitée sont blanchies de façon conventionnelle selon une séquence CEDED. Le tableau V ci-après montre que cette même pâte préoxydée avec les conditions indiquées peut être totalement blanchie avec une séquence réduite à 3 stades C_{D}HD (suppression de 2 étapes conventionnelles). On notera de plus le gain important réalisé ainsi sur la pollution (couleur) des effluents rejetés.

### Exemple 7

Une pâte de feuillus (chêne/hêtre) préparée par le procédé de cuisson au bisulfite de sodium et d'indice Kappa=20,2 est préoxydée selon le procédé de l'invention et blanchie à haut niveau de blancheur. Les résultats du tableau VI ci-avant montrent les avantages de procédé par rapport à la séquence DEHD utilisée de façon classique pour une pâte bisulfitique (blancheur, propreté, consommation de produits chimiques).

### Exemple 8

Cet exemple montre l'intérêt du pressage après le traitement au peroxyde selon l'invention.

Une pâte Kraft de feuillus divers d'indice Kappa 19,4 est oxydée au peroxyde puis pressée selon le procédé de l'invention (P+Presse).

Conditions du traitement au peroxyde d'hydrogène (P):

Conditions de pressage (Presse):

A titre d'essais comparatifs: la pâte est soumise d'abord à un pressage, puis à l'oxydation au peroxyde (Presse+P); dans un autre essai, la pâte est soumise à un pressage seul, sans oxydation (presse seule); les résultats sont mentionnés dans le tableau VII ci-après.

Seul le procédé selon l'invention a permis d'obtenir une économie importante de consommation des réactifs, de consommation d'énergie thermique et une diminution importante de la pollution.

### Exemple 9

Une pâte écrue Kraft de feuillus divers (hêtre, chêne, etc.) d'indice Kappa 20,5 est oxydée par le peroxyde d'hydrogène:
- d'une part, selon le procédé de l'invention, en tour descendante avec réacteur fermé,
- d'autre part, à titre de comparaison, selon le procédé d'oxydation au moyen du peroxyde d'hydrogène en milieu alcalin, en tour descendante avec réacteur ouvert.

Le procédé selon l'invention est mis en oeuvre dans l'installation représentée schématiquement à la figure 2 du dessin.

### Lavage

La pâte écrue provenant de la cuisson et contenant de la liqueur résiduaire est introduite par la conduite 1 dans la dernière zone de lavage 2 alimentée par un mélange d'eau amenée par la conduite 3 et d'une partie de l'effluent de pressage amenée par la conduite 4, via la conduite d'alimentation 5. L'eau et l'effluent de pressage sont à une température de 95°C. Un effluent de lavage est envoyé au premier stade de lavage et/ou à la récupération (combustion) par la conduite 6.

### Oxydation

La pâte lavée sortant de la zone de lavage par la conduite 7 et contenant un mélange d'eau et d'effluent de pressage, reçoit simultanément:
- d'une part, les réactifs d'oxydation peroxyde d'hydrogène et soude et leur eau de dilution provenant de la conduite 8,
-d'autre part, une autre partie de l'effluent de pressage amenée par la conduite 9.

Le mélange pâte-réactifs-effluent de pressage pénètre dans une tour descendante, à la partie supérieure d'un réacteur d'oxydation 10a du type fermé pour y subir une réaction d'oxydation. Ledit mélange progresse de haut en bas à l'intérieur dudit réacteur et une légère surpression de 300 g/cm² (0,3 bar) est maintenue dans la colonne de pâte.

Elle est probablement due à la formation d'oxygène naissant par décomposition du peroxyde d'hydrogène dans les conditions de mise en oeuvre du procédé.

### Dilution

Le mélange oxydé passe ensuite dans une zone de dilution 11 a ménagée dans le prolongement de la partie inférieure du réacteur 10a pour y recevoir une autre partie de l'effluent de pressage amenée par la conduite 12.

L'ensemble réacteur-zone de dilution constitue une tour descendante à réacteur fermé.

### Pressage

La pâte oxydée et diluée sortant de la partie inférieure de la zone de dilution par la conduite 13 et contenant un mélange d'eau et d'effluent de pressage est envoyée dans une presse 14 et exprimée à une concentration de pâte de 33%. On obtient à la sortie de la presse la pâte délignifiée à 33% de concentration par la conduite 15.

### Recyclage

Par ailleurs, on recycle un effluent de pressage par la conduite 16,
-d'une part, à l'entré du réacteur d'oxydation (par la conduite 9),
- d'autre part, dans la zone de dilution (par la conduite 12),
- et également dans la zone de lavage (par la conduite 4).

L'eau de lavage peut également être introduite à la sortie de la presse par la conduite 17 (au lieu de la conduite 4 à l'entrée de la zone de lavage 2).

Les résultats des essais sont groupés dans le tableau VIII ci-après. Ils montrent que, dans les conditions préconisées selon l'invention (oxydation au peroxyde d'hydrogène en tour descendante avec réacteur fermé, avec une légère surpression de 300 g/cm²), on a obtenu un taux de dilignification correspondant à un indice Kappa final de 9,6, contre un indice Kappa final de 12, 1, lorsqu'on opère en réacteur ouvert (pression atmosphérique), soit une amélioration significative de ce taux de délignification.

### Exemple 10

Le procédé de l'invention est mis en oeuvre dans l'installation représentée à la figure 3. Une telle installation comporte une tour ascendante avec réacteur fermé 10b et une zone de dilution séparée 11 b. Le reste de l'installation est identique à celle représentée à la figure 2.

La pâte écrue à traiter est une pâte Kraft de bois résineux ayant un indice Kappa de 19.

### Oxydation

La pâte écrue lavée sortant de la zone de lavage par la conduite 7 et contenant:
-d'une par, les réactifs d'oxydation (peroxyde d'hydrogène et soude) amenés par la conduite 8, et
-d'autre part, une partie de l'effluent de pressage amenée par la conduite 9,

est introduite à la partie inférieure d'un réacteur ascendant fermé 10b pour y subir une réaction d'oxydation. Le mélange remonte de bas en haut à l'intérieur du réacteur à mesure que progresse la réaction d'oxydation. Une légère surpression de 100 g/cm^{z} (0,1 bar) est maintenue dans la colonne de pâte.

### Dilution

Le mélange oxydé sort par la partie supérieure du réacteur, par la conduite 18, et passe ensuite dans la zone de dilution 11b pour y recevoir une autre partie de l'effluent de pressage amenée par la conduite 12.

Le pressage de la pâte oxydée et diluée et le recyclage de l'effluent de pressage se font comme décrit pour l'installation de la figure 2.

Un essai témoin est également conduit en réacteur ouvert.

Les résultats des essais sont groupés dans le tableau IX ci-après. Ils montrent que dans les conditions préconisées selon l'invention (oxydation en tour ascendante avec réacteur fermé, avec une légère surpression de 100 g/cm² (0,1 bar) on a obtenu une amélioration significative du taux de délignification de la pâte; en effet, l'indice Kappa final de la pâte obtenue est de 13,1, contre un indice Kappa de 15,1 pour l'essai témoin conduit en réacteur ouvert.

## Revendications

1. Procédé de délignification de pâte à papier chimique écrue caractérisé en ce qu'il comporte la combinaison des étapes suivantes:
a) une étape d'oxydation de la pâte écrue par un peroxyde, en milieu alcalin, avec un rapport en % de peroxyde/pâte par rapport à l'indice Kappa de celle-ci compris entre 0,01 et 0,1, et à un pH maintenu entre 9 et 12, ladite étape d'oxydation étant suivie de
b) une étape de pressage mécanique de la pâte ainsi oxydée, avec recyclage des effluents d'extraction de l'étape de pressage,
- en partie vers l'amont de l'étape d'oxydation,
- en partie vers l'aval de cette étape d'oxydation, en vue d'assurer une dilution préalable de la pâte oxydée avant le pressage,
- et, éventuellement, en partie vers le lavage de la pâte écrue.

2. Procédé selon la revendication 1, caractérisé en ce que le pressage mécanique de la pâte oxydée est effectué de façon à obtenir un exprimage de ladite pâte correspondant à une concentration ou densité de la pâte de 10 à 60%.

3. Procédé selon la revendication 1 ou 2, caractérisé en ce que la dilution préalable de la pâte oxydée avant le pressage est réglée de façon à avoir une concentration en pâte de 1 à 5% en poids immédiatement avant le pressage.

4. Procédé selon la revendication 1, 2 ou 3, caractérisé en ce que le recyclage en partie des effluents d'extraction de l'étape de pressage vers l'amont de l'étape d'oxydation est réglé de façon à obtenir un taux de matières dissoutes de 0,5% à 5% en poids par rapport à la pâte.

5. Procédé selon la revendication 1, 2, 3 ou 4, caractérisé en ce que, immédiatement après le pressage, les jus contenus dans la pâte sont déplacés par une liqueur de lavage.

6. Procédé selon la revendication 1, caractérisé en ce que l'étape d'oxydation de la pâte écrue est conduite par due peroxyde d'hydrogène en présence de soude.

7. Procédé selon la revendication 1 ou 6, caractérisé en ce que la durée de l'étape d'oxydation est comprise entre 10 min et 5 h.

8. Procédé selon la revendication 1 ou 6, caractérisé en ce que la température est comprise entre 40 et 95°C dans l'étape d'oxydation.

9. Procédé selon la revendication 2, caractérisé en ce que la concentration ou densité de la pâte après pressage est de 30 à 40%.

10. Procédé selon la revendication 8, caractérisé en ce que l'étape d'oxydation de la pâte écrue est conduite à une température comprise entre 70 et 90°C.

11. Procédé selon la revendication 7, caractérisé en ce que la durée de l'étape d'oxydation est de 20 min à 3 h.

12. Procédé selon la revendication 1, caractérisé en ce que le pH est maintenu entre 10 et 11 dans l'étape d'oxydation.

13. Procédé selon la revendication 1, caractérisé en ce que la pâte oxydée et pressée, éventuellement lavée, est soumise à une séquence d'opérations ultérieures de blanchiment.

14. Procédé selon la revendication 1, caractérisé en ce que dans l'étape d'oxydation, on maintient une légère surpression dans la colonne de pâte par rapport à la pression atmosphérique et par rapport à la tension de vapeur d'eau de la phase liquide de la pâte à traiter, ladite surpression étant limitée à une valeur inférieure ou égale à 2 kg/cm² (2 bar).

15. Procédé selon la revendication 14, caractérisé en ce que ladite surpression est limitée à une valeur comprise entre 100 et 500 glcm² (0,5 bar).

16. Procédé selon la revendication 14, caractérisé en ce que l'étape d'oxydation est conduite dans un réacteur fermé dans lequel la progression de la pâte se fait dans le sens descendant.

17. Procédé selon la revendication 14, caractérisé en ce que l'étape d'oxydation est conduite dans un réacteur fermé dans lequel la progression de la pâte se fait dans le sens ascendant.

18. Procédé selon l'une quelconque des revendications précédentes caractérisé en ce que la pâte à papier chimique écrue est une pâte Kraft écrue.

## Patentansprüche

1. Verfahren zur Delignifizierung von ungebleichtem chemischen Papierzellstoff dadurch gekennzeichnet, daß es die Kombination folgender Stufen beinhaltet:
a) Oxidationsstufe des ungebleichten Zellstoffs mit einem Peroxid, in alkalischem Medium, mit einem prozentualen Verhältnis von Peroxid/Zellstoff hinsichtlich des Index Kappa des letzteren zwischen 0,01 und 0,1 und bei einem pH-Wert zwischen 9 und 12, gefolgt von
b) einer mechanischen Druckbehandlungsstufe des oxidierten Zellstoffs einer Kreislaufführung der Extraktionslösungen der Druckbehandlungsstufe,
- teilweise oberhalb der Oxidationsstufe,
- teilweise unterhalb der Oxidationsstufe,
un eine vorläufige Verdünnung des oxidierten Zellstoffs vor der Druckbehandlungsstufe sicherzustellen,
und, gegebenenfalls, teilweise zum Waschen des ungebleichten Zellstoffs.

2. Verfahren nach Anspruch 1, dadurch gekennzeichnet, daß die Druckbehandlungsstufe des oxidierten Zellstoffs in der Weise durchgeführt wird, daß man ein Ausdrücken des Zellstoffs entsprechend einer Konzentration oder einer Dichte des Zellstoffs von 10 bis 60% erhält.

3. Verfahren nach Anspruch 1 oder 2, dadurch gekennzeichnet, daß die vorläufige Verdünnung des oxidierten Zellstoffs vor der Druckbehandlungsstufe in der Weise durchgeführt wird, daß man unmittelbar vor der Druckbehandlungsstufe eine Konzentration des Zellstoffs von 1 bis 5 Gew.-% erhält.

4. Verfahren nach einem der Ansprüche 1 bis 3, dadurch gekennzeichnet, daß man die teilweise Kreislaufführung der Extraktionslösungen der Druckbehandlungsstufe oberhalb der Oxidationsstufe in der Weise durchführt, daß man einen Prozentsatz an gelösten Stoffen von 0,5 bis 5 Gew.-% bezogen auf den Zellstoff erhält.

5. Verfahren nach einem der Ansprüche 1 bis 4, dadurch gekennzeichnet, daß man unmittelbar nach der Druckbehandlungsstufe die abgepreßten, in dem Zellstoff enthaltenen Flüssigkeiten mittels einer Waschlösung abführt.

6. Verfahren nach Anspruch 1, dadurch gekennzeichnet, daß die Oxidation des ungebleichten Zellstoffs mit Wasserstoffperoxid in Gegenwart von Natriumcarbonat durchgeführt wird.

7. Verfahren nach Anspruch 1 oder 6, dadurch gekennzeichnet, daß die Zeitdauer der Oxidationsstufe zwischen 10 Minuten und 5 Stunden beträgt.

8. Verfahren nach Anspruch 1 oder 6, dadurch gekennzeichnet, daß die Temperatur in der Oxidationsstufe zwischen 40 und 95°C gehalten wird.

9. Verfahren nach Anspruch 2, dadurch gekennzeichnet, daß die Konzentration oder Dichte des Zellstoffs nach der Druckbehandlungsstufe 30 bis 40% beträgt.

10. Verfahren nach Anspruch 8, dadurch gekennzeichnet, daß die Oxidationsstufe des ungebleichten Zellstoffs bei einer Tempeatur zwischen 70 und 90°C durchgeführt wird.

11. Verfahren nach Anspruch 7, dadurch gekennzeichnet, daß die Zeitdauer der Oxidationsstufe 20 Minuten bis 3 Stunden beträgt.

12. Verfahren nach Anspruch 1, dadurch gekennzeichnet, daß der pH-Wert während der Oxidationsstufe zwischen 10 und 11 gehalten wird.

13. Verfahren nach Anspruch 1, dadurch gekennzeichnet, daß der oxidierte und ausgedrückte, gegebenenfalls gewaschene Zellstoff anschließenden Bleichbehandlungen ausgesetzt wird.

14. Verfahren nach Anspruch 1, dadurch gekennzeichnet, daß man in der Oxidationsstufe einen geringfügigen Überdruck in der Zellstoffkolonne bezüglich des Atmosphärendrucks und des Wasserdampfdruckes der flüssigen Phase des zu behaldelnden Zellstoffs aufrechterhält, wobei der Überdruck auf einen Wert :5 2 bar begrenzt ist.

15. Verfahren nach Anspruch 14, dadurch gekennzeichnet, daß der Überdruck auf einen Wert zwischen 0,1 und 0,5 bar begrenzt ist.

16. Verfahren nach Anspruch 14, dadurch gekennzeichnet, daß die Oxidationsstufe in einem geschlossenen Reaktor durchgeführt wird, in welchem der Aufschluß des Zellstoffs in Abwärtsrichtung durchgeführt wird.

17. Verfahren nach Anspruch 14, dadurch gekennzeichnet, daß die Oxidationsstufe in einem geschlossenen Reaktor durchgeführt wird, in welchem der Aufschluß des Zellstoffs in Aufwärtsrichtung durchgeführt wird.

18. Verfahren nach einem der Ansprüche 1 bis 17, dadurch gekennzeichnet, daß der ungebleichte chemische Papierzellstoff ein Kraftzellstoff ist.

## Claims

1. A process for the delignification of unbleached chemical wood pulp characterized in that it comprises the combination of the following steps:
a) a step of oxidation of the unbleached pulp with a peroxide, in an alkaline medium with a % peroxide/pulp ratio with respect to the Kappa index of said pulp of from 0.01 to 0.1, and with a pH kept at a value of from 9 to 12, the said oxidation being followed by
b) a step of mechanical pressing of the oxidized pulp with recycling of the extraction effluents from the pressing step,
- partly upstream the oxidation step,
- partly downstream the oxidation step with a view to ensure the prior dilution of the pulp oxidized before the pressing,
- and if necessary partly towards the wash of the unbleached pulp.

2. The process of claim 1, characterized in that the mechanical pressing of the oxidized pulp is conducted in such a way as to obtain a squeezing of the pulp corresponding to a pulp concentration or density of 10 to 60%.

3. The process of claim 1 or 2, characterized in that the prior dilution of the pulp oxidized before the pressing is adjusted in such a way as to obtain a pulp concentration of from 1 to 5% by weight immediately before pressing.

4. The process of claim 1, 2 or 3, characterized in that the recycling of part of the extraction effluents from the pressing step upstream of the oxidation step is adjusted so as to obtain a quantity of dissolved materials of from 0.5% to 5% by weight with respect to the pulp.

5. The process of claim 1, 2, 3 or 4, characterized in that immediately after pressing, the juices contained in the pulp are moved by a washing liquor.

6. The process of claim 1, characterized in that the oxidation of the unbleached pulp is conducted with hydrogen peroxide in the presence of sodium hydroxide.

7. The process of claim 1 or 6, characterized in that the duration of the oxidation step is from 10 minutes to 5 hours.

8. The process of claim 1 or 6, characterized in that the temperature is from 40 to 95°C during the oxidation step.

9. The process of claim 2, characterized in that the pulp concentration or density after pressing is from 30 to 40%.

10. The process of claim 8, characterized in that the oxidation of the unbleached pulp is conducted at a temperature of from 70 to 90°C.

11. The process of claim 7, characterized in that the duration of the oxidation step is from 20 minutes to 3 hours.

12. The process of claim 1, characterized in that the pH is kept at 10 to 11 in the oxidation step.

13. The process of claim 1, characterized in that the oxidized, pressed and if necessary washed pulp, is subjected to a sequence of subsequent bleaching operations.

14. The process of claim 1, characterized in that during the oxidation step a slight overpressure is kept in the column of pulp compared with the atmospheric pressure and with the pressure of the steam of the liquid phase of the pulp to be treated, the said overpressure being limited to a value below or equal to 2 kg/cm² (2 bars).

15. The process of claim 14, characterized in that the said overpressure is limited to a value of from 100 to 500 g/cm² (0,1 to 0,5 bar).

16. The process of claim 14, characterized in that the oxidation step is conducted in a closed reactor inside which the pulp progresses downwards.

17. The process of claim 14, characterized in that the oxidation stage is conducted in a closed reactor inside which the pulp progresses upwards.

18. The process of any one of the preceding claims characterized in that the unbleached chemical pulp is an unbleached Kraftpulp.
